# EUROPÄISCHE PATENTSCHRIFT

(11) **EP 0 716 154 B1**
(45) Veröffentlichungstag und Bekanntmachung des Hinweises auf die Patenterteilung: **19.01.2000**
(21) Anmeldenummer: 95118740.0
(22) Anmeldetag: 29.11.1995
(51) Int. Cl.: C22C 14/00

(54) **Verwendung einer Legierung aus Aluminium und Titan und Beschichtungswerkstoff für eine solche Verwendung**
Use of an aluminium und titanium alloy and a coating material for such a use
Utilisation d'un alliage en aluminium et titane et matériau de revêtemens pour telle utilisation

(30) Priorität: 05.12.1994 DE 4443147
(43) Veröffentlichungstag der Anmeldung: 12.06.1996
(73) Patentinhaber: DECHEMA Deutsche Gesellschaft für Chemisches Apparatewesen, Chemische Technik und Biotechnologie e.V., D-60486 Frankfurt (DE)
(72) Erfinder: Schütze, Michael, Dr.-Ing., D-63741 Aschaffenburg (DE); Schulte, Michael, Dipl.-Ing., D-46242 Bottrop (DE)
(74) Vertreter: Schlagwein, Udo, Dipl.-Ing.

(56) Entgegenhaltungen:
- EP-A- 0 495 454
- WO-A-93/23582
- US-A- 5 149 497
- TRANS.MAT.RES.SOC.JAPAN, Bd. 14A, 1994, Seiten 233-238, XP000565309 T.NARITA ET AL: "SULFIDATION PROPERTIES OF TI-AL INTERMETALLIC COMPOUNDS IN H2S-H2 ATMOSPHERES"

## Beschreibung

Die Erfindung betrifft eine Verwendung einer Legierung aus Aluminium und Titan mit einem Legierungsgehalt an Aluminium von 22 - 56 Atom-%. Weiterhin betrifft die Erfindung einen Beschichtungswerkstoff für eine solche Verwendung.

Das Dokument Advanced Materials 1993, 1/A: Ceramics, Poweders and Advanced Processing, Transactions Materials Research Society of Japan, vol. 14A, 1994, Seiten 233 - 238 beschreibt die Verwendung einer Aluminium-Titan-Legierung in einer Atmosphäre aus H₂S und H₂. Aus den in dieser Schrift angegebenen Messergebnissen ergibt sich in Tier genannten Atmosphäre ein Materialabtrag von 105 pm nach 100 Stunden oder 4,4 mm nach einem Jahr, was für technische Anlagen in aller Regel nicht hinnehmbar ist.

Eine hochtemperaturbeständige, korrosionsfeste Legierung aus Aluminium und Titan ist in der DE-A-42 15 017 als Werkstoff für beispielsweise Turbinenschaufeln beschrieben. Der Werkstoff soll bei Hochtemperatureinsatz bis zu 900°C dadurch eine Oxidations- und Korrosionsbeständigkeit erlangen, daß sich statt einer schnellwachsenden TiO₂-Schicht eine langsam wachsende Al₂O₃-Schicht bildet.

Die EP-A-04 95 454 beschreibt ebenfalls einen Werkstoff aus Aluminium und Titan, bei dem eine Schutzschicht aus Al₂O₃ eine Korrosion des Werkstoffs verhindern soll. Die vorgeschlagene Aluminium-Titanlegierung ist als Werkstoff für Motorenteile, insbesondere Ventile und Kolbenstifte bestimmt.

Tn verschiedenen Bereichen der Chemie, Petrochemie und thermischen Abfallentsorgung sowie der Energietechnik herrschen Atmosphären, denen die bisher verwendeten Werkstoffe nur unzureichend standhalten. Solche Atmosphären sind gekennzeichnet durch niedrige Sauerstoffpartialdrücke, beispielhaft im Bereich von 1x10⁻³⁴ bis 1x10⁻²⁷ bar und z.B. H₂S-Gehalten von bis zu 1 Vol.% und höher (Ullmann's Encyclopedia of Industrial Chemistry, Bände A12, S. 169 - 306 und A18, S. 52 - 99, VCH Verlag, Weinheim 1989 und 1991). Beispiel für Prozesse, in denen solche Atmosphären vorliegen, sind die Destillation und die Vergasung von Teer und Schwerölrückständen, die Vergasung von Kohle sowie die Vergasung von (Sonder-)Müll (B. Glaser, M. Schütze, F. Vollhard: Werkstoffe und Korrosion 42 (1991) 374 - 376). Bisher werden als Werkstoffe in diesen Verfahren niedriglegierte warmfeste sowie hochlegierte Chrom-Nickel-Stähle für die metallischen Komponenten der Anlagen eingesetzt (H.M. Ondik, B.W. Christ, A. Perolff: Contruction Materials for Coal Conversion; Performance and Properties Data; - National Bureau of Standards; Washington, DC; USA; 1982 und Veröffentlichungsband "Corrosion Resistant Materials for Coal Conversion Systems"; Applied Science Publishers LTD, London, England (1982)). Aufgrund der ungenügenden Korrosionsbeständigkeit dieser Werkstoffe in den genannten Atmosphären liegen die Werkstofftemperaturen im Betrieb in der Regel unter 400°C, und als Folge der starken Korrosionserscheinungen müssen die Komponenten teilweise nach Betriebszeiten in der Größenordnung von einem Jahr durch neue ersetzt werden. Die Metallabtragsraten, die unter diesen Bedingungen in den Anlagen beobachtet werden, nehmen oft Größenordnungen von 1 mm pro Jahr an. Da in zunehmendem Maße die Wärmerückgewinnung in entsprechenden Anlagen eine wesentliche Rolle spielt, ist es notwendig, geeignete Wärmetauschereinrichtungen in die Prozesse zu integrieren. Unter diesem Gesichtspunkt sind möglichst hohe Werkstofftemperaturen an den Wärmetauscherflächen erstrebenswert, um einen hohen Wirkungsgrad zu erzielen. Bisherige Versuche, als Wärmetauscherwerkstoff keramische Werkstoffe einzusetzen, sind aufgrund deren Sprödigkeit sowohl in Form von Struktur- als auch von Beschichtungswerkstoffen gescheitert. Die intermetallischen Titanaluminidwerkstoffe (Übersicht über diese neue Werkstoffgruppe in Y.-W. Kim, Journal of Materials, July 1989, S. 24 - 30) bieten sich dagegen aufgrund ihrer zwischen den metallischen und den keramischen Werkstoffen liegenden Eigenschaften als Werkstoffe für den Einsatz unter diesen Bedingungen an, ohne die genannten Zähigkeitsprobleme aufzuweisen.

Die der Erfindung zugrundeliegende Aufgabe bestand darin, eine vorteilhafte Verwendung einer Legierung aus Aluminium und Titan aufzufinden. Weiterhin soll ein Beschichtungswerkstoff für eine solche Verwendung aufgefunden werden.

Die erstgenannte Aufgabe wird erfindungsgemäß gelöst durch die Verwendung einer Legierung aus Aluminium und Titan mit einem Legierungsgehalt an Aluminium von 22 - 56 Atom-% als hochtemperaturbeständiger, korrosionsfester Beschichtungswerkstoff für einen unlegierten oder niedriglegierten Stahl zum Schutz vor Korrosion in Anlagen mit Prozessgasen, welche als reduzierende Atmosphären einen Sauerstoffpartialdruck im Bereich von 1x10⁻³⁴ bar bis 1x10⁻²⁶ bar aufweisen und auf Grund ihres Gehaltes an schwefelhaltigen Verbindungen sulfidierend wirken.

Eine weitere vorteilhafte Verwendung ist im Anspruch 2 gekennzeichnet.

Der erfindungsgemäße Beschichtungswerkstoff zeichnet sich dadurch aus, dass die Legierung unter entsprechender Reduzierung des Titangehaltes noch bis zu 7 Atom % Niob oder bis zu 3 Atom % Chrom oder bis zu 2 Atom % Silizium oder bis zu 7 Atom % Wolfram oder bis zu 7 Atom % Molybdän enthält.

Ein solcher Werkstoff hat eine hohe Beständigkeit gegen Korrosionsangriff sowohl unter isothermer als auch unter Temperaturwechselbelastung. Der Grundgedanke der Erfindung besteht darin, daß ein Werkstoff in einer korrosiv wirkenden Umgebung bei hohen Temperaturen nur dann beständig ist, wenn bei Reaktion mit der umgebenden Atmosphäre sehr dünne, dichte und äußerst langsam wachsende Korrosionsproduktschichten gebildet werden, die eine Barrierewirkung zwischen der äußeren Umgebung und dem Metall entwickeln. Bei den bisher in der Technik in den genannten Umgebungen eingesetzten Werkstoffen ist dies bei Temperaturen oberhalb von 400°C und in der Regel auch bei darunterliegenden Temperaturen nicht der Fall, da sich hier schnellwachsende Sulfide der Elemente Fe, Cr, Ni bzw. Mischsulfide aus diesen Elementen bilden, vgl. S. Mrowec, K. Przybylski: High Temp. Mat. and Processes 6 (1984), 1 - 79 und H.J. Grabke: Materials at High Temperatures 11 (1993), 23 - 29. Hingegen wurde gefunden, daß Titanaluminide selbst in Atmosphären mit extrem niedrigen Sauerstoffpartialdrücken sehr dünne und dichte Oxidschichten ausbilden, die mindestens bis zu Temperaturen von 700°C nur äußerst langsam wachsen. Der Verlauf der Korrosion erfolgt in diesem Fall annähernd nach einem parabolischen Zeitgesetz, und die resultierenden Zunderkonstanten liegen bei 700°C nur bei Werten von 5x10⁻¹⁴ g² Cm⁻⁴ s⁻¹. Die entsprechenden schützenden Oxidschichten sind theoretisch selbst bei Sauerstoffpartialdrücken von 10⁻⁴⁵ bar bei einer Temperatur von 700°C noch stabil, vgl. A. Rahmel und P.J. Spencer, Oxidation of Metals 35 (1991) 53 - 68. Sollte es dennoch zur Bildung von Sulfiden auf der Oberfläche kommen, so zeigen die Untersuchungen, daß trotzdem die Metallabtragsraten bei Temperaturen bis zu 700°C extrem niedrig sind.

Für die Beschichtung bieten sich Verfahren des Plasmaspritzens an. Da die thermischen Ausdehnungskoeffizienten der Titanaluminide und der un- und niedriglegierten warmfesten Stähle sehr nahe beieinanderliegen, siehe J.H. Schneibel et al.: Materials Science and Engineering, A152 (1992), 126 - 131, und TAPP, A Database of Thermochemical and Physical Properties, E S Microware, Inc.; OH (USA), 1991, bietet sich diese Werkstoffkombination als Schichtverbund für Hochtemperaturanwendungen an, da beim Abkühlen von der Betriebstemperatur keine kritischen mechanischen Spannungen in dem Schicht/Substratverbund induziert werden, die in anderen Fällen (z.B. bei Keramikbeschichtungen) zu einem Abplatzen der Beschichtung geführt haben. Des weiteren folgt aus diesen Aspekten eine besonders gute Temperaturwechselbeständigkeit im Betrieb. Eine möglicherweise beim Spritzprozeß nicht gänzlich zu vermeidende Porosität in der Schicht wird durch die Bildung von Korrosionsprodukten aus der Reaktion mit der Umgebung unter Betriebsbedingungen verschlossen. Die Beschichtung wird auf diese Weise dicht gegenüber einem Durchtritt der Gasatmosphäre von der Umgebung zum Substratmetall. Die Erfindung wird durch die nachstehenden Beispiele erläutert.

### Beispiel 1:

In einem kontinuierlich durchströmten Rohrreaktor wird eine Legierung mit 51 Atom% Aluminium und 49 Atom% Titan einer sulfidierenden Gasatmosphäre mit 1 Vol.% Schwefelwasserstoff in einem Trägergas aus Argon und mit 5 Vol.% Wasserstoff ausgesetzt. Der Reaktor wird durch einen ihn umschließenden Rohrofen elektrisch beheizt. Bei der eingestellten Temperatur von T = 700°C beträgt der Gleichgewichtspartialdruck des Schwefels im Reaktionsgas durch die Dissoziationsreaktion des Schwefelwasserstoffs 1x10⁻⁶ bar, während der Sauerstoffpartialdruck bei einem Wert unterhalb von 1x10⁻²⁶ bar liegt.

Nach einer isothermen Auslagerung des Werkstoffs über einen Zeitraum von 500 Stunden beträgt die meßbare flächenspezifische Massenzunahme durch Reaktion in der Gasatmosphäre lediglich 0,13 mg/cm², während die technisch eingesetzten Legierungen X10CrNiTi18 9 (Werkstoff-Nr. 1.4541), alloy 800H (X10NiCrAlTi32 20, Werkstoff-Nr. 1.4876) und HK40 (G-X10CrNiSi25 20, Werkstoff-Nr. 1.4848) unter denselben Bedingungen flächenspezifische Massenzunahmen durch Sulfidierung von über 160 mg/cm² aufweisen.

Auf den letztgenannten Werkstoffen bilden sich in der beschriebenen schwefelhaltigen Atmosphäre bereits schnellwachsende Sulfiddeckschichten von mehreren hundert Mikrometern Dicke aus. In rasterelektronenmikroskopischen Nachuntersuchungen der Titan-Aluminium-Legierung können lediglich einzelne Kristalle mit Abmessungen von wenigen Mikrometern auf der Probenoberfläche nachgewiesen werden.

Somit besitzt die Legierung bei Bedingungen, unter denen kommerziell eingesetzte, hochlegierte Stähle massiv geschädigt werden, eine um bis zu drei Größenordnungen verminderte Korrosionsgeschwindigkeit.

### Beispiel 2:

In der im Beispiel 1 beschriebenen Versuchsanordnung werden Titan-Aluminium-Legierungen unterschiedlicher Zusammensetzung einer schwefelwasserstoffhaltigen Gasatmosphäre bei erhöhter Temperatur ausgesetzt.

Neben der im Beispiel 1 genannten Legierung mit 51 Atom% Aluminium werden Proben mit 50 bzw. 46 Atom% Aluminium sowie 0,8 - 2 Atom% Niob, 0 - 1,4 Atom% Chrom und 0,1 - 0,2 Atom% Silizium getestet.

Als Reaktionsgas dient wiederum ein Argon/Wasserstoff-Trägergasgemisch (5 Vol.% Wasserstoff) mit 1 Vol.% Schwefelwasserstoff.

In der Praxis wirken sich betriebsbedingte Temperaturwechselbeanspruchungen von Bauteilen besonders nachteilig auf das Korrosionsverhalten der Werkstoffe aus, da thermisch induzierte Spannungen zu Deckschichtschädigungen und damit zur beschleunigten Korrosion führen. Vor diesem Hintergrund wird mit Hilfe beweglicher Ofenhalbschalen, die sich computergesteuert öffnen und schließen, eine thermozyklische Versuchsführung mit schnellen Abkühlvorgängen realisiert. Ausgehend von einer oberen Haltetemperatur von T = 500°C wird das Reaktionsgas in Zyklusintervallen von 24 Stunden jeweils auf 350°C abgekühlt und anschließend erneut aufgeheizt. Diese Prozedur wird über eine Zeitdauer von insgesamt 504 Stunden fortgeführt. Der Gleichgewichtspartialdruck des Schwefels beträgt bei der maximalen Temperatur von T = 500°C 3x10⁻⁹ bar, der Partialdruck des Sauerstoffs liegt unter 10⁻³³ bar.

Nach Versuchsbeendigung betragen die flächenspezifischen Massenänderungen der Titan-Aluminium-Legierungen 0,03 - 0,04 mg/cm². Bei zu Vergleichszwecken mitausgelagerten Stahlproben liegen die Werte zwischen 21 mg/cm² (St37, Werkstoff-Nr. 1.0212) und 10mg/cm² (X10CrNiTi18 9, Werkstoff-Nr. 1.4541). Metallographische Nachuntersuchungen der aus handelsüblichen Wärmeaustauscherrohren entnommenen Proben zeigen, daß es unter den Reaktionsbedingungen zur Ausbildung sulfidischer Deckschichten gekommen ist, die sich durch die Temperaturänderungen mehrfach vom Substrat abgelöst und somit jegliche Diffusionsbarrierewirkung verloren haben. Auf den Oberflächen der Titan-Aluminium-Legierungen können im Rasterelektronenmikroskop selbst bei einem Vergrößerungsfaktor von 4500 keine äußeren Korrosionsprodukte gefunden werden.

Die getesteten Legierungen auf der Basis von Titan und Aluminium weisen somit in sulfidierender Gasatmosphäre auch unter Temperaturwechselbeanspruchung eine hervorragende Korrosionsbeständigkeit auf.

## Patentansprüche

1. Verwendung einer Legierung aus Aluminium und Titan mit einem Legierungsgehalt an Aluminium von 22 - 56 Atom-% als hochtemperaturbeständiger, korrosionsfester Beschichtungswerkstoff für einen unlegierten oder niedriglegierten Stahl zum Schutz vor Korrosion in Anlagen mit Prozessgasen, welche als reduzierende Atmosphären einen Sauerstoffpartialdruck im Bereich von 1x10⁻³⁴ bar bis 1x10⁻²⁶ bar aufweisen und auf Grund ihres Gehaltes an schwefelhaltigen Verbindungen sulfidierend wirken.

2. Verwendung nach Anspruch 1, **dadurch gekennzeichnet**, dass die Prozessgase einen H₂S-Gehalt um 1 Vol.% haben und den Beschichtungswerkstoff bis zu 700°C erwärmen.

3. Beschichtungswerkstoff für die Verwendung nach den Ansprüchen 1 oder 2, welcher Titan und 22 - 56 Atom % Aluminium enthält, **dadurch gekennzeichnet**, dass die Legierung unter entsprechender Reduzierung des Titangehaltes bis zu 7 Atom% Niob enthält.

4. Beschichtungswerkstoff für die Verwendung nach den Ansprüchen 1 oder 2, welcher Titan und 22 - 56 Atom % Aluminium enthält, **dadurch gekennzeichnet**, dass die Legierung unter entsprechender Reduzierung des Titangehaltes bis zu 3 Atom% Chrom enthält.

5. Beschichtungswerkstoff für die Verwendung nach den Ansprüchen 1 oder 2, welcher Titan und 22 - 56 Atom % Aluminium enthält, **dadurch gekennzeichnet**, dass die Legierung unter entsprechender Reduzierung des Titangehaltes bis zu 2 Atom% Silizium enthält.

6. Beschichtungswerkstoff für die Verwendung nach den Ansprüchen 1 oder 2, welcher Titan und 22 - 56 Atom % Aluminium enthält, **dadurch gekennzeichnet**, dass die Legierung unter entsprechender Reduzierung des Titangehaltes bis zu 7 Atom% Molybdän enthält.

## Claims

1. Use of an aluminium and titanium alloy with an aluminium content of 22 - 56 atom % as a high-temperature-resistant and corrosion-resistant coating material for an unalloyed or low alloy steel for protection against corrosion in installations with process gases having as reducing atmospheres an oxygen partial pressure in the range of 1 x 10⁻³⁴ bar to 1 x 10⁻²⁶ bar and having a sulphidizing action due to their sulphurous compound content.

2. Use according to Claim 1, characterized in that the process gases have an H₂S content of about 1 % vol. and heat the coating material to 700°C.

3. Coating material for the use according to Claim 1 or Claim 2, which contains titanium and 22 - 56 atom % aluminium, characterized in that the alloy contains up to 7 atom % niobium with a corresponding reduction in the titanium content.

4. Coating material for the use according to Claim 1 or Claim 2, which contains titanium and 22 - 56 atom % aluminium, characterized in that the alloy contains up to 3 atom % chromium with a corresponding reduction in the titanium content.

5. Coating material for the use according to Claim 1 or Claim 2, which contains titanium and 22 - 56 atom % aluminium, characterized in that the alloy contains up to 2 atom % silicon with a corresponding reduction in the titanium content.

6. Coating material for the use according to Claim 1 or Claim 2, which contains titanium and 22 - 56 atom % aluminium, characterized in that the alloy contains up to 7 atom % molybdenum with a corresponding reduction in the titanium content.

## Revendications

1. Utilisation d'un alliage d'aluminium et de titane, l'alliage ayant une teneur en aluminium de 22 à 56 % en atomes, en tant que matériau de revêtement anti-corrosion et résistant aux hautes températures pour un acier non allié ou faiblement allié destiné à la protection, contre la corrosion, d'installations contenant des gaz de procédé, qui en tant qu'atmosphères réductrice présentent une pression partielle d'oxygène comprise entre 1x10⁻³⁴ bar et 1x10⁻²⁶ bar, et qui, du fait de leur teneur en composés sulfurés, ont une action de sulfatation.

2. Utilisation selon la revendication 1, caractérisée en ce que les gaz de procédé ont une teneur en H₂S de 1 % en volume, et chauffent le matériau de revêtement jusqu'à 700°C.

3. Matériau de revêtement pour l'utilisation selon les revendications 1 ou 2, qui contient du titane et de 22 à 56 % en atomes aluminium, caractérisé en ce que l'alliage, avec une réduction correspondante de la teneur en titane, contient jusqu'à 7 % en atome de niobium.

4. Matériau de revêtement pour l'utilisation selon les revendications 1 ou 2, qui content du titane et de 22 à 56 % en atomes aluminium, caractérisé en ce que l'alliage, avec une réduction correspondante de la teneur en titane, contient jusqu'à 3 % en atome de chrome.

5. Matériau de revêtement pour l'utilisation selon les revendications 1 ou 2, qui contient du titane et de 22 à 56 % en atomes aluminium, caractérisé en ce que l'alliage, avec une réduction correspondante de la teneur en titane, contient jusqu'à 2 % en atome de silicium.

6. Matériau de revêtement pour l'utilisation selon les revendications 1 ou 2, qui contient du titane et de 22 à 56 % en atomes aluminium, caractérisé en ce que l'alliage, avec une réduction correspondante de la teneur en titane, contient jusqu'à 7 % en atome de molybdène.
